# EUROPÄISCHE PATENTSCHRIFT

(11) **EP 0 062 831 B1**
(45) Veröffentlichungstag und Bekanntmachung des Hinweises auf die Patenterteilung: **31.10.1984**
(21) Anmeldenummer: 82102660.6
(22) Anmeldetag: 30.03.1982
(51) Int. Cl.: G21F 5/00, G21F 9/36

(54) **Behälter zur Langzeitlagerung von radioaktiven Stoffen (II)**
Container for a long term storage of radioactive materials
Conteneur pour le stockage de longue durée de matières radioactives

(30) Priorität: 11.04.1981 DE 3114725
(43) Veröffentlichungstag der Anmeldung: 20.10.1982
(73) Patentinhaber: Nukem GmbH, D-63434 Hanau (DE); Deutsche Gesellschaft für Wiederaufarbeitung von Kernbrennstoffen mbH, 30014 Hannover (DE)
(72) Erfinder: Kroll, Hartmut, Dipl. Phys., D-6450 Hanau 1 (DE); Luthardt, Günther, Dr. Dipl. Chem., D-6458 Rodenbach I (DE); Vietzke, Horst, Dr. Dipl. Chem., D-6457Maintal 4 (DE)
(74) Vertreter: Nowak, Gerhard

## Beschreibung

Gegenstand der Erfindung ist ein Behälter zur Langzeitlagerung von radioaktiven Stoffen, insbesondere von radioaktiven Brennelementen, in geeigneten geologischen Formationen, im wesentlichen aus einem Behältergrundkörper und einem Deckel aus einer Kupferbasislegierung bestehend.

Bestrahlte, abgebrannte Brennelemente werden nach einer vorübergehenden Aufbewahrung in Wasserbecken entweder sofort oder nach einer begrenzten weiteren Zwischenlagerung aufgearbeitet. Dabei werden die nuklearen Brenn-und Brutstoffe von den Spaltprodukten abgetrennt und wieder dem Brennstoffkreislauf zugeführt. Die Spaltprodukte werden nach bekannten Verfahren, meist unter Verwendung großer Mengen Wertstoffe, wie zum Beispiel Blei und Kupfer, konditioniert und in geeigneten geologischen Formationen praktisch nicht mehr entnehmbar endgelagert.

Darüber hinaus wird überlegt, die bestrahlten Brennelemente in absehbarer Zeit nicht aufzuarbeiten, auf die in ihnen vorhandenen Brenn- und Brutstoffe zunächst zu verzichten und die Brennelemente - nach einer angemessenen Abklingzeit in dafür vorgesehenen Lagern - gegebenenfalls wieder entnehmbar endzulagern. Die Lagerzeiten können mehrere Generationen bis zu etwa tausend Jahren betragen, wobei sich das Gefährdungspotential des radioaktiven Inventars in dieser Zeit, den bekannten physikalischen Gesetzen folgend, entsprechend seiner Zusammensetzung außerordentlich stark verringert.

Wegen der unbestimmten Lagerdauer dieser radioaktiven Stoffe, werden an derartige, für die Langzeitlagerung geeignete Behälter, die gegenüber bekannten Transport- und Lagerbehältern eine mehrfache Betriebszeit aufweisen müssen, besondere Anforderungen gestellt, welche die an normale Transport- bzw. Lagerbehälter gestellten Anforderungen weit übersteigen und praktisch nicht vergleichbar sind. Erschwerend kommt hinzu, daß die Behälterlager schwer zugänglich sein müssen und folglich den Überwachungsmöglichkeiten Grenzen gesetzt sind.

Es sind teilweise sehr aufwendige Konzepte bekannt, bestrahlte Brennelemente mittels Behälter aus Metall oder Beton in Salz, Sand oder Felskavernen zu lagern.

Als Verpackung für radioaktive Stoffe, vor allem für bestrahlte Brennelemente, werden Behälter aus legierten und unlegierten Stählen, aus Kupfer sowie aus Korund vorgeschlgen. Die Behälter sind entweder nicht genügend korrosionsbeständig oder wie solche aus Kupfer sehr teuer. Zudem ist das Korrosionsverhalten selbst von Kupfer nicht immer ausreichend. Behälter aus Korund sind zwar grundsätzlich geeignet, jedoch fehlen die für die Herstellung notwendigen Erfahrungen. Darüber hinaus müßten die Brennelemente zur Verpackung in die aus herstellungsbedingten Gründen nur kleinen Korundbehälter zerlegt werden, was zwar möglich ist, jedoch mit einem erheblichen Kosten- und sicherheitstechnischem Aufwand verbunden ist.

Solche Behälter erfüllen die Bedingungen der Langzeitlagerung, wie dichter Einschluß bei den auftretenden Bedingungen, vor allem gegenüber Korrosion, hauptsächlich durch Salzlaugen, nur zum Teil, oder sie müssen sehr dickwandig ausgebildet werden. Dieses bedeutet jedoch nachteilig den Einsatz großer Mengen immer knapper werdender Wertstoffe.

Aus der EP-A-20 948 sind Behälter bekannt, die aus Kupferbasislegierungen, wie Messing oder Bronze bestehen, jedoch ebenfalls dickwandig ausgebildet sein müssen.

Der Erfindung lag daher die Aufgabe zugrunde, einen Behälter zur Langzeitlagerung von radioaktiven Abfällen, insbesondere von abgebrannten Brennelementen, in geeigneten geologischen Formationen zu schaffen, im wesentlichen aus einem Behältergrundkörper und einem Deckel aus Kupferbasislegierungen bestehend, der unter besonders sparsamem Einsatz von Wertstoff auch in langen Zeiträumen korrosionssicher ist.

Die Aufgabe wurde erfindungsgemäß dadurch gelöst, daß Behältergrundkörper und Dekkel aus einer Kupferbasislegierung mit 2 bis 20% Zinn oder 6 bis 10% Aluminium bestehen, die dispergierte Oxidteilchen enthält.

Es wurde gefunden, daß Langzeitlagerbehälter, deren Wandungen und Deckel aus Kupferbasislegierungen, also aus Legierungen mit überwiegendem Kupferanteil, die 2 bis 20% Zinn oder 6 bis 10% Aluminium und zusätzlich dispergierte Oxidteilchen enthalten, gegen aggressive Flüssigkeiten, wie sie gegebenenfalls in geologischen Formationen im extremen Schadensfall vorhanden sein können, besonders korrosionsfest sind. So können in an sich gut geeigneten geologischen Salzlagerstätten in Sonderfällen Salzlösungen auftreten, deren Korrosionsangriff die genannten Kupferbasislegierungen hervorragend widerstehen. Die Korrosionsraten mit Abträgen von wenigen Zehnteln Millimetern während eines tausendjährigen permanenten Salzwasserangriffes sind deutlich geringer als vergleichsweise Kupfer, bekannte Kupferbasislegierungen und andere im Prinzip in Frage kommende Metalle. Dadurch kann der erfindungsgemäße Behälter vorteilhafterweise mit relativ dünnen Wanddicken ausgestattet werden, wobei Wanddicken zwischen 0,5 bis 10 cm besonders günstig sind. Dadurch werden auch überraschend günstige Kostenvorteile erzielt und große Menge seltener werdende Werkstoffe eingespart.

Es ist besonders vorteilhaft, wenn die Kupferbasislegierung mit 6 bis 10% Aluminium neben Aluminium noch Eisen und/oder Nickel enthält.

Die Verarbeitung erfolgt auf an sich bekannte Weise, u. a. durch Strangguß oder Schleuderguß. In besonderen Fällen ist es sogar möglich, bestimmte Kupferbasislegierungen, wie z. B. »Zinnbronzen« elektrolytisch auf einem geeigneten dünnen Trägermaterial, das allein keine Behältermantelfunktion darstellt, abzuscheiden.

Als dispergierte Oxidteilchen sind beispielsweise Zinnoxid (Sn0₂), Thoriumoxid (ThO₂) , Oxide der Seltenen Erden, z. B. von Gadolinium und Samarium, aber auch Wolframoxid (W0₃) geeignet, in einzelnen Fällen auch Urandioxid (U0₂). Außer Oxidteilchen können auch Nichtoxide, wie z. B. Borkarbid (B₄C), enthalten sein. Alle diese dispergierten Teilchen können je nach Beschaffenheit des radioaktiven Behälterinhaltes die Abschirmung von radioaktiver Strahlung verbessern. Besonders vorteilhaft ist es, wenn die dispergierten Oxidteilchen aus dem Uranoxid U₃0₈ bestehen, da dieses Oxid wegen seiner Abschirmwirkung und wegen seines inerten chemischen Verhaltens, aber auch wegen seiner z. B. gegenüber »Zinnbronzenct günstigen Dichte, hervorragend geeignet für diesen Zweck ist. Zweckmäßig ist die Verwendung von U₃0₈-Pulver, das an U-235 abgereichertes Uran enthält.

Die Kupferbasislegierungen mit den genannten zulegierten Metallen und Oxidteilchen können geringfügige Verunreinigungsanteile enthalten, ohne die Korrosionsraten zu vergrößern, wobei aus elektrochemischen Gründen sogar eine Verbesserung des Korrosionsverhaltens, z. B. gegen Salzlösungen, möglich sein kann. Zu derartigen Verunreinigungen können u. a. Eisen, Blei, Arsen, Antimon und Wismut gehören.

Die Abbildung zeigt einen Behälter zur Langzeitlagerung von radioaktiven Stoffen. Er besteht aus einem Behältergrundkörper (1) und einem Deckel (2). Der Deckel (2) kann auf dem Behältergrundkörper (1) auch aufgegossen sein. Als Material für Behältergrundkörper (1) und Deckel (2) wird eine Kupferbasislegierung verwendet, die dispergierte Oxidteilchen (3) enthält.

Der erfindungsgemäße Behälter weist auch bei dünnen Wanddicken noch eine ausreichend mechanische Stabilität auf, hat hervorragende Korrosionseigenschaften bei geringem Wertstoffeinsatz und ist auch als Überbehälter für bereits vorverpackte radioaktive Stoffe, wie Brennelemente, Brennstäbe und Abfälle, ausgezeichnet geeignet.

Es liegt im Rahmen der Erfindung, daß der erfindungsgemäße Behälter mit den üblichen Handhabungshilfen ausgestattet werden kann. Weiterhin ist der Behälter auch mit einem gegebenenfalls abnehmbaren Kühlrippenmantel sowie mit weiteren zusätzlichen Hilfseinrichtungen ausstattbar.

## Patentansprüche

1. Behälter zur Langzeitlagerung von radioaktiven Stoffen, insbesondere von abgebrannten Brennelementen, in geeigneten geologischen Formationen, im wesentlichen aus einem Behältergrundkörper und einem Deckel aus einer Kupferbasislegierung bestehend, dadurch gekennzeichnet; daß Behältergrundkörper (1) und Dekkel (2) aus einer Kupferbasislegierung mit 2 bis 20% Zinn oder 6 bis 10% Aluminium bestehen, die dispergierte Oxidteilchen (3) enthält.

2. Behälter nach Anspruch 1, dadurch gekennzeichnet, daß die Kupferbasislegierung neben Aluminium noch Eisen und/oder Nickel enthält.

3. Behälter nach Anspruch 1 und 2, dadurch gekennzeichnet, daß die dispergierten Oxidteilchen (3) aus U₃0₈ bestehen.

## Claims

1. A receptacle for the long-term storage of radioactive materials and more particularly of spent fuel elements in suitable geological formations, substantially consisting of a main receptacle body and a cover consisting of a copper- absed alloy, characterised in that the main receptacle bocy (1) and the cover (2) consists of a copper-based alloy having from 2 to 20% of tin or from 6 to 10% of aluminium, which alloy contains dispersed oxide particles (3).

2. A receptacle according to claim 1, characterised in that the copper-based alloy contains iron and/or nickel in addition to aluminium.

3. A receptacle according to claims 1 and 2, characterised in that the dispersed oxide particles (3) consist of U₃0₈.

## Revendications

1. Récipient pour le stockage de longue durée de substances radioactives, en particulier d'éléments combustibles épuisés, dans des formations géologiques appropriées, constitué essentiellement d'un corps de base et d'un couvercle en alliage à base de cuivre, caractérisé en ce que le corps de base (1) du récipient et le couvercle (2) sont faits à partir d'un alliage à base de cuivre avec 2 à 20% d'étain ou 6 à 10% d'aluminium et qui contient des particules d'oxydes (3) dispersées.

2. Récipient suivant la revendication 1, caractérisé en ce que l'alliage à base de cuivre contient aussi, en plus de l'aluminium, du fer et/ ou du nickel.

3. Récipient suivant l'une des revendications 1 et 2, caractérisé en ce que les particules d'oxyde dispersées (3) sont constituées d'U₃0₈.
